# EUROPÄISCHE PATENTSCHRIFT

(11) **EP 0 340 691 B1**
(45) Veröffentlichungstag und Bekanntmachung des Hinweises auf die Patenterteilung: **08.11.1995**
(21) Anmeldenummer: 89107832.1
(22) Anmeldetag: 29.04.1989
(51) Int. Cl.: B27N 3/08

(54) **Verfahren und Vorrichtung zur Herstellung einer Fasermatte**
Method and device for fabricating a fibremat
Méthode et dispositif de fabrication d'une nappe de fibres

(30) Priorität: 03.05.1988 DE 3814996
(43) Veröffentlichungstag der Anmeldung: 08.11.1989
(73) Patentinhaber: Seeber KG, 67547 Worms (DE)
(72) Erfinder: Nopper, Herbert, D-7554 Kuppenheim (DE); Wirth, Reinhard, D-7560 Gaggenau (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 3 014 736
- FR-A- 1 210 290
- FR-A- 2 145 929
- FR-A- 2 205 534
- FR-A- 2 309 336
- US-A- 2 983 627
- US-A- 3 843 389
- PATENT ABSTRACTS OF JAPAN vol. 8, no. 87 (M-291)(1524) 20. April 1984& JP-A-59 5 024 (MATSUSHITA DENKO K.K. ) 11. Januar 1984

## Beschreibung

Die Erfindung betrifft ein Verfahren gemäß dem Oberbegriff des Anspruchs 1. Ferner ist die Erfindung auf eine Vorrichtung gemäß dem Oberbegriff des Anspruchs 24 gerichtet.

Bei einem bekannten Verfahren dieser Art (DE 28 45 112) werden die Fasern zusammen mit trockenem Bindemittel in Pulverform gemahlen und dabei zugleich gemischt und diese Mischung dann zu einem Vlies ausgestreut, das anschließend bei erhöhter Temperatur zu einer Matte verdichtet wird. Die zugeführte Wärme führt zu einer Teilaktivierung der Bindemittel bzw. bestimmter Komponenten, insbesondere der thermoplastischen Komponenten, so daß ein Faserverbund erhalten wird, der zwar eine geringe Dichte, jedoch eine ausreichende Transport- und Lagerstabilität aufweist. Die Matte wird dann zu transport- und handhabungsfähigen Zuschnitten aufgeteilt. Aus der Fasermatte bzw. den Zuschnitten werden durch Pressen bei weiter erhöhter Temperatur Formteile hergestellt, die vielfältigen Anwendungszwecken dienen, beispielsweise als Teile für die Innenverkleidung von Kraftfahrzeugen, als Möbelformteile etc. Bei diesem Umformvorgang werden vor allem die duroplastischen Komponenten der Bindemittel aktiviert und verleihen dem Formteil nach dem Preßvorgang die erforderliche Formstabilität.

Zur Erzielung besonderer physikalischer Eigenschaften, z. B. einer erhöhten Naßfestigkeit und Tropenklima-Beständigkeit müssen häufig flüssige bzw. wässrige Bindemittel in die Fasermischung eingebracht werden, um die einzelnen Fasern zu beleimen. Ferner werden der Mischung Additive zugesetzt, die die chemisch-physikalischen Eigenschaften in einer bestimmten Richtung beeinflussen sollen. Hierzu zählen beispielsweise Formtrennmittel für den späteren Preßvorgang, Hydrophobierungsmittel, Elastifizierungsmittel, Fungizide, Farbpigmente od. dgl. Fasermatten der vorgenannten Art werden in großen Mengen zu Formteilen verarbeitet und haben sich in der Praxis ausgezeichnet bewährt.

Von Nachteil ist bei den bekannten Fasermatten bzw. den zu ihrer Herstellung dienenden Verfahren die Tatsache, daß sämtliche Komponenten, die den Fasern zugemischt werden, in der gesamten Mischung und damit auch innerhalb der Fasermatte homogen verteilt vorliegen. Es muß deshalb die für ein bestimmtes chemisch-physikalisches bzw. technisches Verhalten des Formteils notwendige Menge an Bindemitteln oder Additiven im gesamten Querschnitt der Matte bzw. des Formteils vorhanden sein.

Der Erfindung liegt die Aufgabe zugrunde, die physikalischen, technischen oder chemischen Eigenschaften der Fasermatte bzw. des hieraus hergestellten Formteils in definierter Weise örtlich zu beeinflussen und die Menge an Bindemitteln oder Additiven auf das für ein gewünschtes Verhalten notwendige Maß zu reduzieren.

Diese Aufgabe wird erfindungsgemäß durch die kennzeichnenden Merkmale des Anspruchs 1 gelöst.

Es ist zwar bekannt, auf Fasermatten, beispielsweise Glasfasermatten, oberflächig Bindemittel aufzubringen, was bisher durch Sprühen, Tauchen, durch Aufgießen mittels Spaltdüsen oder durch Rakelauftrag geschieht. Alle diese bekannten Methoden führen jedoch zu einem ungleichmäßigen Bindemittelauftrag, insbesondere zu einer ungleichmäßigen Oberfläche, die eine Weiterverarbeitung zu Formteilen nicht oder nur bei Verwendung bestimmter Fasern zuläßt. Diese Verfahren haben insbesondere den Nachteil, daß nicht alle Fasern in die Oberfläche eingelagert, also eine glatte Oberfläche erhalten werden kann. Es entstehen auf der Oberfläche Schlieren oder Lufteinschlüsse. Um eine einwandfreie Oberflächenqualität zu erhalten, mußte man deshalb bisher das Vlies aus zwei oder mehr hintereinander aufgestreuten Faserschichten bilden, von denen jede die für das endgültige Formteil gewünschte Zusammensetzung aufweist.

Praktische Versuche mit dem erfindungsgemäßen Verfahren haben gezeigt, daß ein an sich bekannter Walzenauftrag von Bindemitteln aus wässriger Phase dann zu einer einwandfreien Oberflächenqualität bei einer Fasermatte führt, wenn polierte Stahlwalzen verwendet werden und der Auftrag unter leichter Druckeinwirkung und mit einer Transportgeschwindigkeit der Fasermatte erfolgt, die geringer ist als die Umlaufgeschwindigkeit der Walzen. Unter leichter Druckeinwirkung wird insbesondere ein solcher Druck verstanden, der nicht zur weiteren Verdichtung der Mittelschicht führt. Im Anschluß an die Trockenstrecke wird dann eine Fasermatte mit voluminösem Kern mit sehr geringer Dichte und demgegenüber dichteren Deckschichten erhalten. Dabei sind die Bindemittel in den Deckschichten gegenüber der Kernschicht angereichert. Eine geringe Dichte bei zugleich guter Formstabilität wird insbesondere bei KFZ-Verkleidungsteilen angestrebt. Beispielsweise wird für Türverkleidungen, die aus herkömmlichen Fasermatten geformt werden, eine Dichte von 1,0 bis 1,1 g/cm³ erreicht, wohingegen mit dem erfindungsgemäßen Verfahren die Dichte auf 0,7 bis 0,8 g/cm³ reduziert werden kann, so daß eine leichte, gleichwohl aber steife Verkleidung erhalten wird. Bei einem Dachhimmel, der stark dämpfende Eigenschaften haben soll, lassen sich Dichten zwischen 0,05 (partiell) und 0,1 g/cm³ bei bis zu 20 mm Wandstärke und hoher Formbeständigkeit erzielen. Dadurch, daß das Bindemittel aus der flüssigen Phase unmittelbar nach der Herstellung der Fasermatte aufgetragen wird, ergibt sich ein kontinuierliches Verfahren und es wird der Wärmeinhalt der Fasermatte zum Trocknen des Bindemittels genutzt.

Es ist ferner möglich, bestimmte Additive nur in die Deckschichten einzuarbeiten, um eine bestimmte Oberflächenqualität zu erreichen. Auch können die mittels der Walzen aufgetragenen Bindemittel so ausgewählt werden, daß die Fasermatte bzw. das hieraus hergestellte Formteil bestimmte Anforderungen an die Oberfläche erfüllt. Fasermatten dieses Aufbaus lassen sich insbesondere zu Formteilen mit einwandfrei glatter Oberfläche verarbeiten. Auch lassen sich Oberflächen mit einer Feuchtigkeitssperre bei wechselnden Klimabedingungen erzielen, so daß die bisher für diesen Zweck notwendige PE-Folie entfallen kann, gleichwohl ein Verzug durch wechselnden Feuchtegehalt ausgeschlossen ist. Die erzielbare glatte Oberfläche führt beim direkten Lackieren oder Einfärben des Formteils zu einer Reduzierung des Bedarfs an Lack und Farbe. Wird das Formteil statt dessen kaschiert, kann der hierfür notwendige Kleber sparsamer eingesetzt werden.

Das erfindungsgemäße Verfahren kann so ausgeführt werden, daß die Bindemittel aus der wässrigen Phase nur auf einer Seite aufgetragen werden. Vorzugsweise wird man jedoch einen Auftrag auf beiden Seiten vorsehen, wobei dieser Auftrag gleichzeitig mittels nur eines Walzenpaars erfolgen kann.

In einer Ausführung des erfindungsgemäßen Verfahrens werden Bindemittel mit vornehmlich duroplastischen Binderanteilen aufgetragen. Aus einer solchen Fasermatte lassen sich Formteile größerer Härte und Steifigkeit erzeugen. Stattdessen können auch Bindemittel mit vornehmlich thermoplastischen Binderanteilen aufgetragen werden. Hieraus lassen sich Formteile größerer Elastizität herstellen.

Das Bindemittel kann prinzipiell aus einer Lösung, einer Emulsion oder einer Dispersion aufgetragen werden, wobei wässrigen Emulsionen oder Dispersionen der Vorzug zu geben ist. Hierfür kommen insbesondere als duroplastische Anteile Phenol-, Resol-, Melamin- oder Harnstoffharze in Frage, während als thermoplastische Komponenten Homo- oder Copolymere, wie Acrylharze, Butadien-Styrol, Butadien-Acrylnitril, Polyurethane, Polyester und Vinylesterharze eingesetzt werden können. Es ist natürlich auch jede beliebige Kombination für ein solches Bindemittelsystem möglich.

Wie bereits angedeutet, können der wässrigen Phase des Bindemittels Zusätze, die das physikalische, technische oder chemische Verhalten der Fasermatte und/oder des hieraus gepreßten Formteils beeinflussen, zugegeben und mit dem Bindemittel auf die Fasermatte aufgetragen werden. Als Zusätze kommen insbesondere Hydrophobierungsmittel, z. B. Paraffinemulsionen, Formtrennmittel, z. B. sulfonierte Fettsäuren, Elastifizierungsmittel, z. B. Polyäthylenglykole, die mit gewissen Bindern, nämlich Kondensationsharzen reagieren können, sowie Fungizide, Farbpigmente, Flammschutzmittel, Antioxydantien, Netzmittel od.dgl. in Frage. Ebenso wie durch den Bindemittelauftrag aus der wässrigen Phase, wo das physikalische und technische Verhalten des Formteils in den Schichten, wo es notwendig ist, beeinflußt werden kann, werden durch die Zugabe der Zusätze nur in den Deckschichten der Fasermatte die durch die Zusätze angestrebten Eigenschaften nur dort gezielt erzeugt, wo sie notwendig sind. Auf diese Weise lassen sich die Bindemittel oder Additive nicht nur örtlich gezielt anreichern, sondern die für die Erzielung einer bestimmten Eigenschaft notwendige Menge auch auf das erforderliche Maß reduzieren, indem die Bindemittel oder Zusätze nicht mehr über den gesamten Matten- bzw. Formteilquerschnitt homogen verteilt sind.

Es ist ferner möglich, der wässrigen Phase des Bindemittels bei erhöhter Temperatur wirksam werdende Treibmittel oder schäumfähige Harze anteilig zuzugeben. Diese schäumfähigen Harze werden beispielsweise erst anläßlich des Umformens zu einem Formteil, was bei erhöhter Temperatur geschieht, aktiviert. Auf diese Weise läßt sich auch in den Deckschichschichten bei ausreichender Härte und Oberflächenqualität ten bei ausreichender Härte und Oberflächenqualität eine geringe Dichte erzielen.

Das erfindungsgemäße Verfahren eröffnet ferner die Möglichkeit, in die Fasermischung vor der Herstellung der Fasermatte ausschließlich Bindemittel in Pulverform zuzugeben, so daß eine trockene Verarbeitung der Fasermischung zu einem Vlies möglich ist, während diejenigen Bindemittel, die zu einer Faserimprägnierung führen, mittels der Walzen aufgetragen werden.

Als vorteilhaft hat sich erwiesen, wenn die Bindemittel aus einer wässrigen Phase in einer Menge zwischen 10 und 150 g/m², vorzugsweise zwischen 60 und 80 g/m² aufgetragen werden.

Ferner hat es sich als vorteilhaft erwiesen, wenn eine Bindemittel-Lösung, Dispersion oder Emulsion mit einem Feststoffgehalt von 10 bis 60 Gew.%, vorzugsweise von 30 bis 40 Gew.% verwendet wird. Hiermit läßt sich beim Walzenauftrag eine einwandfreie Oberfläche erzielen.

Bei diesem Verfahren ist ferner von Vorteil, wenn die beim Aufwärmen anläßlich des Verdichtens der Fasermatte anfallende Abluft zum Trocknen der Fasermatte nach dem Auftragen der Bindemittel aus der wässrigen Phase verwendet wird, so daß sich eine günstige Energiebilanz ergibt. Damit ergibt sich vor allem der Vorteil, daß die Herstellung der Fasermatte gegenüber dem herkömmlichen System nicht zu einer Verteuerung führt. Die Feuchtigkeit wird dabei von etwa ursprünglich 20 % auf 5 bis 10 % verringert.

Schließlich ist vorgesehen, daß die Fasermatte nach dem Trocknen gekühlt wird, z. B. auf ≦ 40 Grad Celsius, um ein Stapeln der Mattenzuschnitte zu ermöglichen, ohne daß die Zuschnitte verkleben.

Eine weitere Möglichkeit, die physikalischen, technischen oder chemischen Eigenschaften der Fasermatte bzw. des hieraus hergestellten Formteils in definierter Weise örtlich zu beeinflussen, besteht darin, auf die Fasermatte Deckschichten größerer Zugfestigkeit aufzubringen. Dies geschieht beispielsweise dadurch (DE-OS 36 29 891), daß auf die Fasermatte einseitig oder beidseitig Wirrfasern aufgebracht und über thermisch härtende Bindemittel, mit denen die Wirrfasern imprägniert sind, mit der Fasermatte verbunden werden. Dabei bildet also die eigentliche Fasermatte eine Mittelschicht geringer Dichte, deren Oberfläche durch die Deckschichten veredelt ist. Dabei wird in den Deckschichten eine offene Struktur bevorzugt, um keine Sperrschichtwirkung gegen Feuchtigkeit, Wärme od. dgl. zu erzeugen. Das Vorbereiten und Auftragen der Wirrfasern ist umständlich und es ist auch nur mit erheblichem Aufwand möglich, die Wirrfasern so auf die Mittelschicht abzulegen, daß die Deckschichten stets gleichbleibende Struktur und gleiche Faseranteile und Faseranordnung aufweisen, was Voraussetzung dafür ist, daß die hieraus hergestellten Formteile stets gleichbleibende Qualität haben.

Erfindungsgemäß wird das bekannte Verfahren dadurch vereinfacht und eine gleichbleibende Mattenqualität dadurch erreicht, daß die die Deckschicht bildenden Wirrfasern in Form eines endlosen, offenen Wirrfaservlieses auf der Mittelschicht nach deren Verdichten abgelegt werden und das Wirrfaservlies mittels zu den Fasern und/oder den Bindemitteln der Mittelschicht affinen Bindemitteln mit dieser verbunden wird.

Bei diesem Verfahren wird also ein vorbereitetes Wirrfaservlies von stets gleichbleibender Qualität eingesetzt, das erst nach dem Verdichten der Mittelschicht aufgebracht und direkt eingebunden wird, so daß das Wirrfaservlies auch nach der Ablage auf der Mittelschicht keine oder keine wesentliche Strukturänderung mehr erfährt. Aus solchen oberflächenseitig veredelten Fasermatten lassen sich vor allem solche Formteile erzeugen, die eine geringe Dichte, gleichwohl aber eine ausreichende Formstabilität aufweisen müssen. Dies gilt beispielsweise für solche Innenverkleidungsteile an Kraftfahrzeugen, die zur Schalldämmung beitragen sollen, z. B. für den Dachhimmel. Mit dem erfindungsgemäßen Verfahren lassen sich beispielsweise Matten mit einer Dichte von nur 0,05 g/cm³ erzeugen, die sich problemlos zu selbsttragenden Formteilen verarbeiten lassen.

In bevorzugter Ausführung wird das vorgenannte Verfahren mit dem eingangs genannten Verfahren dadurch verknüpft, daß das Wirrfaservlies unmittelbar vor dem das Bindemittel aus der flüssigen Phase auftragenden Walzenpaar der verdichteten Mittelschicht zugeführt wird und mittels des Walzenpaars an die Mittelschicht leicht angedrückt wird, wobei die Bindemittel das Wirrfaservlies imprägnieren und zugleich bis in die angrenzende Mittelschicht penetrieren, ohne daß jedoch die Mittelschicht zusätzlich verdichtet wird.

Es wird also ein weitgehend unbehandeltes Wirrfaservlies an der Stelle der Mittelschicht zugeführt, wo das Bindemittel in die äußeren Grenzschichten der Fasermatte eingearbeitet wird, so daß gleichzeitig mit diesem Auftragsvorgang auch das Bindemittel für das Einbinden des Wirrfaservlieses in die Mittelschicht aufgebracht wird.

Das Wirrfaservlies kann in Abhängigkeit von den geforderten Eigenschaften des Formteils aus Zellulose-, Glasfaser-, Polyester- oder Viskosefasern oder aus Mischfasern bestehen und weist ein Flächengewicht von 20 bis 120 g/m², vorzugsweise 40 bis 60 g/m² auf.

Zur Durchführung des eingangs genannten Verfahrens geht die Erfindung aus von einer bekannten Vorrichtung (DE-OS 28 45 112) mit einer umlaufenden, durchlässigen Trägerbahn, einer darüber angeordneten, die Mischung aus Fasern und Bindemitteln auf die Trägerbahn zu einem Vlies austragenden Streueinrichtung, einer dahinter angeordneten die Bindemittel aktivierenden Heizstrecke, entlang der Heißluft durch das Vlies und die Trägerbahn transportiert wird und einem dahinter angeordneten Preßwalzenpaar zum Verdichten des Vlieses.

Eine solche Vorrichtung zeichnet sich erfindungsgemäß dadurch aus, daß hinter dem Presswalzenpaar das Auftragswalzenpaar mit polierten Walzenoberflächen zum Auftragen der Bindemittel aus der flüssigen Phase und dahinter eine Trocknungseinrichtung angeordnet ist, und daß die Umfangsgeschwindigkeit der Auftragswalzen größer ist als die Durchlaufgeschwindigkeit der Fasermatte. Dabei kann hinter der Trocknungseinrichtung, in der die flüssigen Bestandteile des aufgetragenen Bindemittels abgedampft und das Bindemittel aktiviert wird, eine Kühleinrichtung angeordnet sein, um die Fasermatte auf Lagertemperatur, z. B. ≦ 40 Grad Celsius, abzukühlen.

In vorteilhafter Ausgestaltung ist vorgesehen, daß die Trocknungseinrichtung mit der Abluftseite der Heizstrecke verbunden ist, so daß die Abluft der Heizstrecke, wo die Bindemittel der Mittelschicht aktiviert werden, für den Trocknungsvorgang genutzt wird.

Die Fasermatte kann entweder hinter der Trocknungseinrichtung in Zuschnitte gewünschter Größe aufgetrennt werden oder es ist vorgesehen, daß zwischen dem Auftragswalzenpaar und der Trocknungseinrichtung eine Schneideinrichtung zum Auftrennen der Fasermatte in Zuschnitte angeordnet ist, und daß der die Zuschnitte aufnehmende Förderer mit größerer Geschwindigkeit läuft als der die Fasermatte bis zur Schneideinrichtung führende Förderer.

Bei dieser Ausbildung werden die Zuschnitte durch die schnellere Transportgeschwindigkeit des sie aufnehmenden Förderers vor der Trocknungseinrichtung vereinzelt, so daß Trocknungs- und Kühlluft nur von einer Seite, z. B. der Oberseite, zugeführt werden muß und zwischen den Zuschnitten nach unten durchtritt und auf die Unterseite einwirken kann.

Werden zusätzlich an einer oder beiden Seiten der Fasermatte Deckschichten aus Wirrfaservliesen vorgesehen, so lassen sich diese erfindungsgemäß am einfachsten dadurch aufbringen, daß vor dem Auftragswalzenpaar oberhalb und/oder unterhalb der Fasermatte bzw. des sie aufnehmenden Förderers eine das endlose Wirrfaservlies aufnehmende Spule angeordnet ist, von der das Wirrfaservlies mittels der in Transportrichtung der Fasermatte wirkenden Zugkraft abgezogen wird.

Nachstehend sind einige Ausführungsbeispiele angegeben:

### Beispiel 1

Es werden 75 % Phenolharz (in einer 35-%-Lösung), 3 % Trennmittelemulsion (in einer 50-%-Emulsion) und 22 % Acrylatdispersion (in einer 35-%-Dispersion) aus wässriger Phase auf eine Fasermatte mit Fasern aus vornehmlich Abfallstoffen (Papier, Pappe, Jute, Textilien) aufgebracht. Aus einer solchen Fasermatte lassen sich Formteile großer Steifigkeit herstellen.

### Beispiel 2

Es werden 70 % Butadien-Acrylnitril (in 45-%-Dispersion), 8 % Polyäthylenglykol 400 (niedriges Molgewicht), 5 % Hydrophobierungsmittel (in 30-%-Emulsion) und 13 % Melaminharz (in 50-%-Dispersion) auf eine Fasermatte aus Fasern oben genannten Aufbaus aufgetragen. Aus einer solchen Fasermatte lassen sich Formteile großer Flexibilität herstellen.

### Beispiel 3

Es werden 60 % Phenolharz (35-%-Lösung), 8 % Natriumhydrogenkarbonat (Schäummittel), 0,2 % Netzmittel, 3,8 % Hydrophobierungsmittel (30-%-Emulsion), 14 % Acrylatdispersion - vernetzend (60-%-Dispersion) und 14 % Acrylatdispersion - thermoplastisch (50-%-Dispersion) auf eine Fasermatte mit Fasern o.g. Aufbaus aufgetragen. Beim Verpressen der Fasermatte bei erhöhter Temperatur zu einem Formteil werden die Harzkomponenten aufgeschäumt. Es entsteht ein stabiles Formteil von sehr geringer Dichte.

Bei allen vorgenannten Beispielen können zur weiteren Veredelung, auf die Ober- und/oder Unterseite Wirrfaservliese zugeführt und mittels der beschriebenen Bindemittelkompositionen in die Fasermatte eingebunden werden.

Nachstehend ist die Erfindung anhand von in der Zeichnung wiedergegebenen Ausführungsbeispielen der Vorrichtung zur Durchführung des Verfahrens erläutert. In der Zeichnung zeigen:
- Figur 1: ein Fließschema einer ersten Ausführungsform der Vorrichtung;
- Figur 2: ein der Figur 1 entsprechendes Fließschema einer zweiten Ausführungsform der Vorrichtung;
- Figur 3: einen Ausschnitt aus einem Fließschema einer Vorrichtung zum zusätzlichen Zuführen von Wirrfaservliesen und
- Figur 4: einen weiteren Ausschnitt der Vorrichtung mit einer anderen Ausführungsform der Trocknungseinrichtung.

Die Vorrichtung weist bei allen Ausführungsbeispielen eingangsseitig einen umlaufenden Förderer 1 in Form einer durchlässigen Trägerbahn, z. B. eines Siebbandes, auf, auf welchem ein Vlies 2 erzeugt wird. Zu diesem Zweck ist oberhalb des Förderers 1 an der Einlaufseite eine Streueinrichtung 3 mit einem umlaufenden Verteilerorgan 4 und einem Formkopf 5 angeordnet, durch den die Fasern gemischt mit den trockenen Bindemittelanteilen gleichmäßig auf den Förderer 1 aufgestreut werden, und zwar in einer solchen Menge pro Zeiteinheit, daß unter Berücksichtigung der Bewegungsgeschwindigkeit des Förderers 1 ein Vlies 2 von etwa gleichbleibender Dicke erhalten wird. Zum Egalisieren etwaiger Dickeunterschiede ist hinter der Streueinrichtung 3 eine Fräse 6 angeordnet.

Unterhalb des Förderers 1 ist - wiederum bei allen Ausführungsbeispielen - ein Absaugkasten 7 angeordnet, der Luft von der Oberseite des Vlieses nach unten durchsaugt und somit ein Aufwirbeln und Wegtragen von Fasern verhindert. Der Förderer 1 mit dem aufliegenden Vlies 2 gelangt anschließend in eine Heizstrecke 8, die von einer Versorgungseinrichtung 9 mit Heißluft versorgt wird. An der Heizstrecke 8 ist oberhalb des Vlieses 2 ein Strömungsgleichrichter 10 angeordnet, der die Heißluft über die gesamte Breite des Vlieses 2 und eine bestimmte Länge gleichmäßig verteilt, während unterhalb des Förderers 1 wiederum ein Absaugkasten 11 angeordnet ist, so daß die Heißluft durch das Vlies und durch den durchlässigen Förderer 1 hindurch nach unten abgesaugt wird.

Hinter der Heizstrecke 8 ist ein Preßwalzenpaar 12 angeordnet, das das erhitzte Vlies unter Druck zu einer Fasermatte 13 mit geringerer Dicke verdichtet. Die Fasermatte 13 ist aufgrund der Aktivierung der Bindemittel in der Heizstrecke 8 und aufgrund der Druckanwendung bereits so stabilisiert, daß sie handhabungs- und transportfähig ist. Die Fasermatte 13 wird von einem Förderer 14, z. B. einer Rollenbahn, übernommen, die sie durch ein nachgeschaltetes Walzenpaar 15 transportiert. Das Walzenpaar 15 weist Walzen mit glattpolierten Oberflächen auf und dient zum Auftragen von Bindemitteln aus der flüssigen Phase, wobei diese Bindemittel in die oberste Grenzflächenschicht der Fasermatte 13 eingearbeitet werden. Jeder Walze 15 ist zu diesem Zweck eine Verreiberwalze 16 zugeordnet.

Hinter dem Auftragswalzenpaar 15 gelangt die Fasermatte 13 in eine Trocknungseinrichtung 17, in der sie mit Heißluft ober- und unterseitig umspült wird, um die mittels der Auftragswalzen 15 aufgetragenen Bindemittel zu aktivieren. Die Trocknungseinrichtung 17 kann über die Leitung 18 mit der Abluft aus dem Unterdruckkasten 11 der Heizstrecke und gegebenenfalls über eine Zweigleitung 19 auch unmittelbar aus der Heißluft-Versorgungseinrichtung 9 gespeist werden. Hinter der Trocknungseinrichtung 17 ist schließlich eine Kühleinrichtung 20 angeordnet, die aus einer Quelle 21 mit Frischluft oder Kühlluft versorgt wird. Die Fasermatte 13 verläßt schließlich die Kühleinrichtung 20 mit Lagertemperatur und wird anschließend mittels einer Schneideinrichtung 22 zu Zuschnitten 23 gewünschter Größe aufgetrennt.

Die aus der Trocknungs- und der Kühleinrichtung 20 abgesaugte Warmluft gelangt über eine Leitung 24 zu einem Abluftfilter 25 und kann entweder ganz oder teilweise im Umluftbetrieb dem Prozeß wieder zugeführt werden.

Die Ausführungsform gemäß Figur 2 unterscheidet sich von der gemäß Figur 1 dadurch, daß die Schneideinrichtung 22 zwischen dem Auftragswalzenpaar 15 und der Trocknungseinrichtung 17 angeordnet ist, so daß die Fasermatte 13 unmittelbar nach dem Auftragen der deckseitigen Bindemittel in die Zuschnitte 23 aufgetrennt wird. Diese Zuschnitte 23 werden dadurch vereinzelt, daß der hinter der Schneideinrichtung 22 angeordnete Förderer 26, z. B. eine Rollenbahn, mit größerer Geschwindigkeit läuft als die Fasermatte 13, so daß die Zuschnitte 23 auf Abstand auseinandergezogen werden. In diesem Fall braucht die Abluft aus der Leitung 18 bzw. zusätzliche Heißluft aus der Leitung 19 nur von oben in die Trocknungseinrichtung 17 eingegeben zu werden, da sie zwischen den Zuschnitten nach unten hindurchtreten und so auch auf deren Unterseite einwirken kann. Gleiches gilt für die nachgeschaltete Kühleinrichtung 20.

Figur 3 zeigt einen Ausschnitt des Fließschemas gemäß Figur 1 oder Figur 2 im Bereich zwischen dem Preßwalzenpaar 12 und der Trocknungseinrichtung 17. Zusätzlich zu den in den Figuren 1 und 2 beschriebenen Anlagenteilen ist bei der Ausführungsform gemäß Figur 3 unmittelbar vor dem Auftragswalzenpaar 15 oberhalb und unterhalb der Fasermatte 13 bzw. der Rollenbahn 14 je eine Spule 27 angeordnet, auf der ein Wirrfaservlies 28 aufgewickelt ist, das durch die in Transportrichtung wirkende Zugkraft von den Spulen 27, die aber auch synchron angetrieben sein können, abgewickelt und unmittelbar im Bereich der Auftragswalzen 15 ober- und unterseitig auf die Fasermatte 13 aufgelegt wird, wobei an der Zuführstelle zugleich über die Auftragswalzen 15 die Bindemittel aus flüssiger Phase aufgetragen werden. Durch die schwache Druckanwendung werden die Bindemittel einerseits in das Wirrfaservlies 28, andererseits in die äußersten Schichten der Fasermatte 13 eingearbeitet und in der anschließenden Trocknungseinrichtung 17 die flüssigen Bestandteile abgedampft und die wirksamen Bestandteile der Bindemittel aktiviert. Es wird auf diese Weise als Endprodukt eine Fasermatte 29 erhalten, die aus einer Mittelschicht 30 mit relativ lockerem Faserverbund und je einer Deckschicht 31, 32 aus einem Wirrfaservlies besteht. Dabei bilden die Mittelschicht und die Deckschichten 31, 32 einen festen Verbund.

In Figur 4 ist eine andere Ausführungsform der Trocknungseinrichtung 17 gezeigt. Sie weist einen Durchlaufofen 33 auf mit mehreren hintereinander angeordneten Feldern 34 von Infrarotstrahlern 35. Jedem Feld 34 ist ein Kühlgebläse 36 zugeordnet, so daß die durch den Ofen 33 laufende Fasermatte 13 durch kombinierte Strahlungs- und Konvektionswärme getrocknet wird. Zwischen zwei benachbarten Feldern 34 von Infrarotstrahlern 35 ist jeweils eine Abluftkammer 37 angeordnet über die die feuchte Luft mittels Gebläse 38 abgesaugt wird. Bei dem Ausführungsbeispiel nach Figur 4 ist statt des in den Figuren 1 bis 3 gezeigten Rollenförderers 26 ein Querstabförderer 39 vorgesehen, auf dem die Fasermatte 13 oder Mattenzuschnitte durch den Durchlaufofen 33 transportiert werden.

## Patentansprüche

1. Verfahren zur Herstellung einer Fasermatte (13) geringer Dichte aus Fasern sowie duroplastischen und thermoplastischen Bindemitteln, die durch Pressen bei die Bindemittel aktivierender, erhöhter Temperatur zu Formteilen umformbar ist, indem eine Mischung aus Fasern und Bindemitteln zu einem Vlies (2) ausgestreut und dieses bei einer die Bindemittel zumindest teilaktivierenden, erhöhten Temperatur zu einer transportfähigen Fasermatte verdichtet wird, dadurch gekennzeichnet, daß die Fasermatte (13) oder Zuschnitte derselben unmittelbar nach dem Verdichten zur Transportfestigkeit mit der erhöhten Temperatur durch ein Walzenpaar (15) mit polierten Walzenoberflächen mit einer geringeren Geschwindigkeit als deren Umfangsgeschwindigkeit hindurchgeführt wird, wobei mittels wenigstens einer Walze Bindemittel aus flüssiger Phase auf die ihr zugekehrte Seite der Fasermatte unter schwacher Druckeinwirkung, die nicht weiter zur Verdichtung der Mittelschicht führt, aufgetragen wird, und daß die Fasermatte (13) Anschluß an das Walzenpaar (15) durch eine Trocknungsstrecke (17) geführt wird.

2. Verfahren nach Anspruch 1, dadurch gekennzeichnet, daß das Bindemittel auf beiden Seiten der Fasermatte (13) durch Walzen (15) aufgetragen wird.

3. Verfahren nach Anspruch 1 oder 2, dadurch gekennzeichnet, daß das Bindemittel beim Durchlauf durch das Walzenpaar (15) gleichzeitig auf beiden Seiten der Fasermatte aufgetragen wird.

4. Verfahren nach einem der Ansprüche 1 bis 3, dadurch gekennzeichnet, daß Bindemittel mit vornehmlich duroplastischen Binderanteilen aufgetragen werden.

5. Verfahren nach einem der Ansprüche 1 bis 3, dadurch gekennzeichnet, daß Bindemittel mit vornehmlich thermoplastischen Binderanteilen aufgetragen werden.

6. Verfahren nach einem der Ansprüche 1 bis 5, dadurch gekennzeichnet, daß das Bindemittel aus einer Lösung, einer Emulsion oder einer Dispersion aufgetragen wird.

7. Verfahren nach einem der Ansprüche 1 bis 6, dadurch gekennzeichnet, daß der wässrigen Phase des Bindemittels Zusätze, die das physikalische und/oder chemische Verhalten der Fasermatte (13) und/oder des hieraus gepreßten Formteils beeinflussen, zugegeben und auf die Fasermatte aufgetragen werden.

8. Verfahren nach Anspruch 7, dadurch gekennzeichnet, daß der wässrigen Phase des Bindemittels Hydrophobierungsmittel, Formtrennmittel, Elastifizierungsmittel, Fungizide, Farbpigmente od.dgl. zugegeben werden.

9. Verfahren nach einem der Ansprüche 1 bis 8, dadurch gekennzeichnet, daß der wässrigen Phase des Bindemittels bei erhöhter Temperatur wirksam werdende Treibmittel oder schäumfähige Harze anteilig zugegeben werden.

10. Verfahren nach einem der Ansprüche 1 bis 9, dadurch gekennzeichnet, daß die für das fertige Formteil notwendige Menge an duroplastischen und thermoplastischen Bindemitteln teilweise in die Fasermischung vor der Herstellung der Fasermatte (13), teilweise über den Auftrag aus der wässrigen Phase zugegeben wird.

11. Verfahren nach einem der Ansprüche 1 bis 10, dadurch gekennzeichnet, daß in die Fasermischung vor der Herstellung der Fasermatte (13) ausschließlich Bindemittel in Pulverform zugegeben werden.

12. Verfahren nach einem der Ansprüche 1 bis 11, dadurch gekennzeichnet, daß die Bindemittel aus der wässrigen Phase in einer Menge zwischen 10 und 150 g/m², vorzugsweise zwischen 60 und 80 g/m², aufgetragen werden.

13. Verfahren nach einem der Ansprüche 1 bis 12, dadurch gekennzeichnet, daß eine Bindemittel-Lösung, Dispersion oder Emulsion mit einem Feststoffgehalt von 10 bis 60 Gew.%, vorzugsweise von 30 bis 50 Gew.% verwendet wird.

14. Verfahren nach einem der Ansprüche 1 bis 13, dadurch gekennzeichnet, daß die Fasermatte (13) nach dem Auftragen des Bindemittels getrocknet wird.

15. Verfahren nach einem der Ansprüche 1 bis 14, dadurch gekennzeichnet, daß die beim Aufwärmen anläßlich des Verdichtens der Fasermatte (13) anfallende Abluft zum Trocknen der Fasermatte nach dem Auftragen der Bindemittel aus der wässrigen Phase verwendet wird.

16. Verfahren nach einem der Ansprüche 1 bis 15, dadurch gekennzeichnet, daß die Fasermatte (13) bis auf eine Restfeuchte von 5 bis 10 % getrocknet wird.

17. Verfahren nach einem der Ansprüche 1 bis 16, dadurch gekennzeichnet, daß die Fasermatte (13) nach dem Trocknen gekühlt wird.

18. Verfahren nach Anspruch 17, dadurch gekennzeichnet, daß die Fasermatte (13) auf eine Temperatur < 40 Grad Celsius gekühlt wird.

19. Verfahren nach einem der Ansprüche 1 bis 18, dadurch gekennzeichnet, daß die Fasermatte (13) nach dem Abkühlen zugeschnitten wird und die Zuschnitte (23) gestapelt werden.

20. Verfahren nach einem der Ansprüche 1 bis 19, dadurch gekennzeichnet, daß eine Mittelschicht (30) aus Fasern sowie duroplastischen und thermoplastischen Bindemitteln und wenigstens eine mit dieser verbundene, offene Deckschicht (31,32) aus Wirrfasern ausgebildet wird, indem eine Mischung aus Fasern und Bindemitteln auf einer umlaufenden Trägerbahn zu einem endlosen Vlies (2) ausgestreut und dieses im Durchlaufverfahren bei erhöhter Temperatur zu einer transportfähigen Fasermatte (13) verdichtet wird, wobei die die Deckschicht bildenden Wirrfasern in Form eines endlosen, offenen Wirrfaservlieses (28) auf der Mittelschicht (30) nach deren Verdichten abgelegt werden und das Wirrfaservlies mittels zu den Fasern und/oder den Bindemitteln der Mittelschicht affinen Bindemitteln mit dieser verbunden wird.

21. Verfahren nach einem der Ansprüche 1 bis 20, dadurch gekennzeichnet, daß das Wirrfaservlies (28) unmittelbar vor dem die affinen Bindemittel aus der flüssigen Phase auftragenden Walzenpaar (15) der verdichteten Mittelschicht (30) zugeführt wird und mittels des Walzenpaars an die Mittelschicht schwach angedrückt wird, wobei zugleich die affinen Bindemittel das Wirrfaservlies imprägnieren und bis in die angrenzende Mittelschicht penetrieren.

22. Verfahren nach einem der Ansprüche 1 bis 21, dadurch gekennzeichnet, daß das Wirrfaservlies (28) aus Zellulose-, Glasfaser-, Viskose- oder Polyesterfasern oder aus Mischfasern besteht.

23. Verfahren nach einem der Ansprüche 1 bis 22, dadurch gekennzeichnet, daß Wirrfaservliese (28) mit einem Flächengewicht von 20 bis 120 g/m², vorzugsweise 40 bis 60 g/m² verwendet werden.

24. Vorrichtung zur Durchführung des Verfahrens nach einem der Ansprüche 1 bis 23 mit einer umlaufenden, durchlässigen Trägerbahn (1), einer darüber angeordneten, die Mischung aus Fasern und Bindemitteln auf die Trägerbahn zu einem Vlies austragenden Streueinrichtung (4,5), einer dahinter angeordneten die Bindemittel aktivierenden Heizstrecke (8), entlang der Heißluft durch das Vlies (2) und die Trägerbahn (1) transportiert wird und einem dahinter angeordneten Preßwalzenpaar (12) zum Verdichten des Vlieses, dadurch gekennzeichnet, daß hinter dem Presswalzenpaar (12) das Auftragswalzenpaar (15) mit polierten Walzenoberflächen zum Auftragen der Bindemittel aus der flüssigen Phase und dahinter eine Trocknungseinrichtung (17) angeordnet ist, und daß die Umfangsgeschwindigkeit der Auftragswalzen (15) größer ist als die Durchlaufgeschwindigkeit der Fasermatte (13).

25. Vorrichtung nach Anspruch 24, dadurch gekennzeichnet, daß hinter der Trocknungseinrichtung (17) eine Kühleinrichtung (20) angeordnet ist.

26. Vorrichtung nach Anspruch 24 oder 25, dadurch gekennzeichnet, daß die Trocknungseinrichtung (17) ein Durchlaufofen (33) mit Infrarotstrahlern (35) ist.

27. Vorrichtung nach einem der Ansprüche 24 bis 26, dadurch gekennzeichnet, daß die Infrarotstrahler (35) mit Luft gekühlt sind und die aufgeheizte Luft auf die Fasermatte (13) aufgeblasen wird.

28. Vorrichtung nach einem der Ansprüche 24 bis 27, dadurch gekennzeichnet, daß der Durchlaufofen (33) mehrere hintereinander angeordnete Felder (34) von Infrarotstrahlern (35) und jeweils dazwischen angeordnete Abluftkammern (37) aufweist.

29. Vorrichtung nach Anspruch 24 oder 25, dadurch gekennzeichnet, daß die Trocknungseinrichtung (17) mit der Abluftseite der Heizstrecke (8) verbunden ist.

30. Vorrichtung nach einem der Ansprüche 24 bis 29, dadurch gekennzeichnet, daß zwischen dem Auftragswalzenpaar (15) und der Trocknungseinrichtung (17) eine Schneideinrichtung (23) zum Auftrennen der Fasermatte (13) in Zuschnitte (23) angeordnet ist, und daß der die Zuschnitte aufnehmende Förderer (26) mit größerer Geschwindigkeit läuft als der die Fasermatte (13) bis zur Schneideinrichtung (23) führende Förderer.

31. Vorrichtung nach einem der Ansprüche 24 bis 30 zur Durchführung des Verfahrens nach Anspruch 22 bis 25, dadurch gekennzeichnet, daß vor dem Auftragswalzenpaar (15) oberhalb und/oder unterhalb der Fasermatte (13) bzw. des sie aufnehmenden Förderers (14) eine das endlose Wirrfaservlies (27) aufnehmende Spule (26) angeordnet ist, von der das Wirrfaservlies mittels der in Transportrichtung der Fasermatte (13) wirkenden Zugkraft abgezogen wird.

## Claims

1. Method for the manufacture of a low density fibre mat (13) from fibres, as well as thermosetting and thermoplastic binders, which can be transformed by moulding at an elevated temperature at least partly activating the binders so as to form mouldings, in that a mixture of fibres and binders is spread out to form a fibre sheet (2) and the latter is compressed at elevated, binder-activating temperature to a transportable fibre mat, characterized in that the fibre mat (13) or cuttings therefrom, immediately after compression for rendering transportable is passed with the elevated temperature through a pair of rollers (15) having polished roller surfaces at a lower speed than the peripheral speed thereof and by means of at least one roller binder from the liquid phase is applied to the fibre mat side facing it under weak pressure action, which makes no further contribution to the compression of the central layer, and that the fibre mat (13), following the roller pair (15), is passed through a drying compartment (17).

2. Method according to claim 1, characterized in that the binder is applied by the rollers (15) to both sides of the fibre mat (13).

3. Method according to claim 1 or 2, characterized in that, on passing through the roller pair (15), the binder is simultaneously applied to both sides of the fibre mat.

4. Method according to one of the claims 1 to 3, characterized in that binders with mainly thermosetting binder fractions are applied.

5. Method according to one of the claims 1 to 3, characterized in that binders with mainly thermoplastic binder fractions are applied.

6. Method according to one of the claims 1 to 5, characterized in that the binder is applied from a solution, an emulsion or a dispersion.

7. Method according to one of the claims 1 to 6, characterized in that to the aqueous phase of the binder are added additives, which influence the physical and/or chemical behaviour of the fibre mat (13) and/or the moulding moulded therefrom and are applied to the fibre mat.

8. Method according to claim 7, characterized in that to the aqueous phase of the binder are added waterproofing agents, mould parting agents, elasticators, fungicides, dye pigments, etc.

9. Method according to one of the claims 1 to 8, characterized in that to the aqueous phase of the binder are proportionately added blowing agents or foamable resins which become active at elevated temperature.

10. Method according to one of the claims 1 to 9, characterized in that the quantity of thermosetting and thermoplastic binders necessary for the finished moulding are partly added to the fibre blend prior to the production of the fibre mat (13) and partly via the application from the aqueous phase.

11. Method according to one of the claims 1 to 10, characterized in that to the fibre blend, prior to the production of the fibre mat (13), exclusively binders in powder form are added.

12. Method according to one of the claims 1 to 11, characterized in that the binders from the aqueous phase are applied in a quantity between 10 and 150 g/m², preferably between 60 and 80 g/m².

13. Method according to one of the claims 1 to 12, characterized in that a binder solution, dispersion or emulsion with a solids content of 10 to 60% by weight, preferably 30 to 50% by weight is used.

14. Method according to one of the claims 1 to 13, characterized in that the fibre mat (13) is dried after applying the binder.

15. Method according to one of the claims 1 to 14, characterized in that the spent air obtained during the heating in connection with the compression of the fibre mat (13) is used for drying the fibre mat following the application of the binder from the aqueous phase.

16. Method according to one of the claims 1 to 15, characterized in that the fibre mat (13) is dried to a residual moisture content of 5 to 10%.

17. Method according to one of the claims 1 to 16, characterized in that the fibre mat (13) is cooled after drying.

18. Method according to claim 17, characterized in that the fibre mat (13) is cooled to < 40°C.

19. Method according to one of the claims 1 to 18, characterized in that, after cooling, the fibre mat (13) is cut to size and the cuttings (23) are stacked.

20. Method according to one of the claims 1 to 19, characterized in that a central layer (30) of fibres, as well as thermosetting and thermoplastic binders and at least one open covering layer (31, 32) of random fibres connected thereto is formed, in that a mixture of fibres and binders is spread on a revolving supporting web to form a continuous fibre sheet (2) and the latter is compressed in the continuous process and at elevated temperature to a transportable fibre mat (13), the random fibres forming the covering layer being placed in the form of a continuous, open random fibre nonwoven (28) on the central layer (30) following the compression thereof and the random fibre nonwoven being connected thereto by means of binders affine with the fibres and/or the binders of the central layer.

21. Method according to one of the claims 1 to 20, characterized in that the random fibre nonwoven (28) is supplied to the compressed central layer (30) immediately upstream of the roller pair (15) applying the affine binders from the liquid phase and by means of the roller pair is weakly pressed onto the central layer and at the same time the affine binders impregnate the random fibre nonwoven and penetrate into the adjacent central layer.

22. Method according to one of the claims 1 to 21, characterized in that the random fibre fleece (28) comprises cellulose, glass fibre, viscose or polyester fibres or blended fibres.

23. Method according to one of the claims 1 to 22, characterized in that use is made of a random fibre nonwoven (28) with a weight per unit area of 20 to 120 g/m², preferably 40 to 60 g/m².

24. Apparatus for performing the method according to one of the claims 1 to 23 with a revolving, permeable supporting web (1), a spreading device (4, 5) positioned above the latter and which spreads the mixtures of fibres and binders onto the supporting web so as to form a fibre sheet, a heating compartment (8) located behind it for activating the binders and along which the hot air is conveyed through the fibre sheet (2) and the supporting web (1) and a pressing roller pair (12) positioned behind the same for compressing the fibre sheet, characterized in that behind the pressing roller pair (12) the applicator roller pair (15) with polished roller surfaces for applying the binder from the liquid phase and behind the same a drying device (17) is located and that the peripheral speed of the applicator rollers (15) is higher than the passage speed of the fibre mat (13).

25. Apparatus according to claim 24, characterized in that a cooling device (20) is positioned behind the drying device (17).

26. Apparatus according to claim 24 or 25, characterized in that the drying device (17) is a continuous oven (33) with infrared radiators (35).

27. Apparatus according to one of the claims 24 to 26, characterized in that the infrared radiators (35) are cooled with air and the heated air is blown onto the fibre mat (13).

28. Apparatus according to one of the claims 24 to 27, characterized in that the continuous oven (33) has several successively arranged zones (34) of infrared radiators (35) and in each case interposed spent air chambers (37).

29. Apparatus according to claim 24 or 25, characterized in that the drying device (17) is connected to the spent air side of the heating compartment (8).

30. Apparatus according to one of the claims 24 to 29, characterized in that between the applicator roller pair (15) and the drying device (17) is positioned a cutting device (23) for cutting up the fibre mat (13) into cuttings (23) and that the conveyor (26) receiving the cuttings travels at a higher speed than the conveyor passing the fibre mat (13) to the cutting device (23).

31. Apparatus according to one of the claims 24 to 30 for performing the method according to claim 22 to 25, characterized in that upstream of the applicator roller pair (15) and/or below the fibre mat (13) or the conveyor (14) receiving it is located a reel (26) receiving the continuous random fibre nonwoven (27) and from which the latter is drawn by means of the tension acting in the conveying direction of the fibre mat (13).

## Revendications

1. Procédé de fabrication d'un mat de fibres (13) de faible densité constitué de fibres et de liants thermodurcissables et thermoplastiques qui peut être transformé en pièces façonnées par moulage à une température élevée activant les liants, dans lequel un mélange de fibres et de liants est épandu en un voile (2) et celui-ci est comprimé en un mat de fibres transportable à une température élevée au moins activant en partie les liants, caractérisé en ce que le mat de fibres (13) ou des morceaux de celui-ci, immédiatement après la compression pour la résistance au transport à la température élevée, passent à travers une paire de rouleaux (15) à surface polie à une vitesse inférieure à la vitesse périphérique de ceux-ci et un liant en phase liquide est appliqué au moyen d'au moins un rouleau sur la face du mat de fibres dirigée vers celui-ci avec une faible action de pression qui ne produit pas une compression supplémentaire de la couche centrale, et que le mat de fibres (13), après la paire de rouleaux (15), passe par un trajet de séchage (17).

2. Procédé selon la revendication 1, caractérisé en ce que le liant est appliqué par des rouleaux (15) sur les deux faces du mat de fibres (13).

3. Procédé selon l'une des revendications 1 et 2, caractérisé en ce que lors du passage à travers la paire de rouleaux (15), le liant est appliqué simultanément sur les deux faces du mat de fibres.

4. Procédé selon l'une des revendications 1 à 3, caractérisé en ce qu'il est appliqué des liants à constituants principalement thermodurcissables.

5. Procédé selon l'une des revendications 1 à 3, caractérisé en ce qu'il est appliqué des liants à constituants principalement thermoplastiques.

6. Procédé selon l'une des revendications 1 à 5, caractérisé en ce que le liant est appliqué en solution, en émulsion ou en dispersion.

7. Procédé selon l'une des revendications 1 à 6, caractérisé en ce que des additifs qui influent sur le comportement physique et/ou chimique du mat de fibres (13) et/ou de la pièce façonnée moulée avec celui-ci sont ajoutés à la phase aqueuse du liant et appliqués sur le mat de fibres.

8. Procédé selon la revendication 7, caractérisé en ce qu'à la phase aqueuse du liant sont ajoutés des agents hydrofuges, des agents de démoulage, des agents élastifiants, des fongicides, des pigments colorants ou des substances semblables.

9. Procédé selon l'une des revendications 1 à 8, caractérisé en ce qu'à la phase aqueuse du liant sont ajoutés proportionnellement des agents d'expansion agissant à température élevée ou des résines expansibles.

10. Procédé selon l'une des revendications 1 à 9, caractérisé en ce que la quantité de liants thermodurcissables et thermoplastiques nécessaire pour la pièce façonnée finie est ajoutée en partie dans le mélange de fibres avant la fabrication du mat de fibres (13), en partie par l'application en phase aqueuse.

11. Procédé selon l'une des revendications 1 à 10, caractérisé en ce qu'il est ajouté dans le mélange de fibres avant la fabrication du mat de fibres (13) exclusivement des liants en poudre.

12. Procédé selon l'une des revendications 1 à 11, caractérisé en ce que les liants en phase aqueuse sont appliqués à raison de 10 à 150 g/m², de préférence de 60 à 80 g/m².

13. Procédé selon l'une des revendications 1 à 12, caractérisé en ce qu'il est utilisé une solution, une dispersion ou une émulsion de liant ayant une teneur en matières solides de 10 à 60 % en poids, de préférence de 30 à 50 % en poids.

14. Procédé selon l'une des revendications 1 à 13, caractérisé en ce qu'après l'application du liant, le mat de fibres (13) est séché.

15. Procédé selon l'une des revendications 1 à 14, caractérisé en ce que l'air sortant produit lors du chauffage lors de la compression du mat de fibres (13) est utilisé pour le séchage du mat de fibres après l'application des liants en phase aqueuse.

16. Procédé selon l'une des revendications 1 à 15, caractérisé en ce que le mat de fibres (13) est séché jusqu'à une humidité résiduelle de 5 à 10 %.

17. Procédé selon l'une des revendications 1 à 16, caractérisé en ce qu'après le séchage, le mat de fibres (13) est refroidi.

18. Procédé selon la revendication 17, caractérisé en ce que le mat de fibres (13) est refroidi à une température inférieure à 40 degrés Celsius.

19. Procédé selon l'une des revendications 1 à 18, caractérisé en ce qu'après le refroidissement, le mat de fibres (13) est coupé et les morceaux (23) sont empilés.

20. Procédé selon l'une des revendications 1 à 19, caractérisé en ce qu'il est formé une couche centrale (30) constituée de fibres et de liants thermodurcissables et thermoplastiques et au moins une couche de couverture ouverte (31, 32) constituée de fibres non orientées unie à celle-ci, et pour cela, un mélange de fibres et de liants est épandu en un voile sans fin (2) sur une bande support tournante et ce voile sans fin est comprimé en continu à température élevée en un mat de fibres (13) transportable, et les fibres non orientées formant la couche de couverture sont déposées sur la couche centrale (30) sous la forme d'un voile ouvert sans fin de fibres non orientées (28) après la compression de celle-ci et le voile de fibres non orientées est uni à la couche centrale au moyen de liants ayant une affinité pour les fibres et/ou les liants de cette couche.

21. Procédé selon l'une des revendications 1 à 20, caractérisé en ce que le voile de fibres non orientées (28) est amené à la couche centrale comprimée (30) immédiatement avant la paire de rouleaux (15) appliquant en phase liquide les liants à affinité et est serré légèrement sur la couche centrale au moyen de la paire de rouleaux, les liants à affinité, en même temps, imprégnant le voile de fibres non orientées et pénétrant jusque dans la couche centrale contiguë.

22. Procédé selon l'une des revendications 1 à 21, caractérisé en ce que le voile de fibres non orientées (28) est constitué de fibres de cellulose, de verre, de viscose ou de polyester ou de fibres mixtes.

23. Procédé selon l'une des revendications 1 à 22, caractérisé en ce qu'il est utilisé des voiles de fibres non orientées (28) ayant une masse surfacique de 20 à 120 g/m², de préférence de 40 à 60 g/m².

24. Dispositif pour la mise en oeuvre du procédé selon l'une des revendications 1 à 23, comportant une bande support perméable tournante (1), un dispositif d'épandage (4, 5) placé au-dessus de celle-ci et appliquant le mélange de fibres et de liants en un voile sur celle-ci, un trajet de chauffage (8) placé après ce dispositif d'épandage, qui active les liants et le long duquel de l'air chaud est transporté à travers le voile (2) et la bande support (1), et une paire de rouleaux presseurs (12) Placée après ce dispositif de chauffage et destinée à comprimer le voile, caractérisé en ce qu'après la paire de rouleaux presseurs (12) est placée la paire de rouleaux applicateurs (15) à surface polie pour l'application des liants en phase liquide et après cette paire de rouleaux applicateurs est placé un dispositif de séchage (17), et que la vitesse périphérique des rouleaux applicateurs (15) est supérieure à la vitesse de passage du mat de fibres (13).

25. Dispositif selon la revendication 24, caractérisé en ce qu'après le dispositif de séchage (17) est placé un dispositif de refroidissement (20).

26. Dispositif selon l'une des revendications 24 et 25, caractérisé en ce que le dispositif de séchage (17) est un four continu (33) à radiateurs infrarouges (35).

27. Dispositif selon l'une des revendications 24 à 26, caractérisé en ce que les radiateurs infrarouges (35) sont refroidis à l'air et l'air chauffé est soufflé sur le mat de fibres (13).

28. Dispositif selon l'une des revendications 24 à 27, caractérisé en ce que le four continu (33) présente plusieurs panneaux (34) de radiateurs infrarouges (35) placés les uns derrière les autres et des chambres d'évacuation d'air (37) placées entre ces panneaux.

29. Dispositif selon l'une des revendications 24 et 25, caractérisé en ce que le dispositif de séchage (17) est relié au côté de sortie d'air du trajet de chauffage (8).

30. Dispositif selon l'une des revendications 24 à 29, caractérisé en ce qu'entre la paire de rouleaux applicateurs (15) et le dispositif de séchage (17) est placé un dispositif de coupe (22) pour la division du mat de fibres (13) en morceaux (23), et que le transporteur (26) recevant les morceaux marche à plus grande vitesse que le transporteur qui conduit le mat de fibres (13) jusqu'au dispositif de coupe (22).

31. Dispositif selon l'une des revendications 24 à 30 pour la mise en oeuvre du procédé selon les revendications 22 à 25, caractérisé en ce qu'avant la paire de rouleaux applicateurs (15) est placée au-dessus et/ou au-dessous du mat de fibres (13) ou du transporteur (14) qui le reçoit une bobine (26) qui reçoit le voile sans fin de fibres non orientées (27) et de laquelle celui-ci est déroulé au moyen de la force de traction agissant dans la direction de transport du mat de fibres (13).
